# EUROPÄISCHE PATENTSCHRIFT

(11) **EP 0 084 385 B1**
(45) Veröffentlichungstag und Bekanntmachung des Hinweises auf die Patenterteilung: **07.11.1990**
(21) Anmeldenummer: 83200003.8
(22) Anmeldetag: 04.01.1983
(51) Int. Cl.: F02F 3/12, F02F 1/10

(54) **Leichtmetallkolben**
Light-metal piston
Piston en métal léger

(30) Priorität: 20.01.1982 DE 3201498
(43) Veröffentlichungstag der Anmeldung: 27.07.1983
(73) Patentinhaber: KOLBENSCHMIDT Aktiengesellschaft, D-74150 Neckarsulm (DE)
(72) Erfinder: Sander, Wilfried, D-7107 Neckarsulm (DE); Schellmann, Klaus, D-7107 Weinsberg (DE); Essig, Gunder, Dr., D-7520 Bruchsal (DE); Wacker, Erich, Dr., D-7100 Heilbronn (DE)
(74) Vertreter: Rieger, Harald, Dr.

(56) Entgegenhaltungen:
- CH-A- 227 662
- DE-A- 2 743 512
- GB-A- 492 345
- MTZ MOTORTECHNISCHE ZEITSCHRIFT, Band 35, Nr. 2, Februar 1974, Seiten 33-41, 36-37

## Beschreibung

Die Erfindung betrifft einen Leichtmetallkolben für Brennkraftmaschinen, insbesondere für Otto-Motoren, auf dessen Kolbenboden mindestens teilweise und auf dessen Feuersteg mindestens auf dem an den Kolbenboden angrenzenden Abschnitt eine Metallschutzschicht aufgetragen ist.

Steigende Kraftstoffkosten und die gesetzlichen Vorschriften, insbesondere hinsichtlich der Abgaszusammensetzung, haben dazu geführt, daß Verbrennungsmotoren bezüglich des Kraftstoffverbrauchs optimal ausgelegt werden, indem unter anderem auch das Verdichtungsverhältnis vergrößert wird, um eine größere Leistung aus Hubraum und Kraftstoffverbrauch und eine unschädliche Zusammensetzung der Abgase zu erzielen. Das hat jedoch zur Folge, daß der Verbrennungsmotor auf Dauer und auch im oberen Bereich seines Last-Drehzahl-Kennfeldes einer das Klopfen erzeugenden Verbrennung unterliegt. Darunter leiden vorzugsweise alle den Brennraum begrenzenden Bauteile des Verbrennungsmotors, insbesondere aber der Leichtmetallkolben, der schon nach relativ kurzer Dauer zerstört wird, indem es, insbesondere in diskreten Bereichen, deren Lage beispielsweise von der Brennraumform abhängt, am Kolbenboden und/oder Feuersteg zu kraterähnlichen Materialzerstörungen, wie diese beispielsweise aus der in Figur 1 der Zeichnungen wiedergegebenen fotographischen Aufnahme des Feuerstegs eines Leichtmetallkolbens zu erkennen sind, kommt. Diese Materialzerstörungen sind eindeutig auf eine klopfende Verbrennung zurückzuführen. Das Klopfen im Otto-Motor entsteht dadurch, daß im Endgas - das ist der noch nicht von der Verbrennung erfaßte Gemischanteil - bedingtdurch die Druck- und Temperatursteigerung infolge der Verdichtungsbewegung des Kolbens und die in einem Teil der Ladung bereits abgelaufene Verbrennung thermodynamische und chemische Bedingungen erzeugt werden, die zu einer schlagartigen Freisetzung der im Endgas enthaltenen Energie führen. Dabei werden auf die Brennraumwandungen wirkende typische Druckschwingungen hoher Frequenz gemessen, die dem normalen Druckverlauf überlagert sind. Auch die an den Brennraumoberflächen meßbaren Temperaturschwingungen sind bei klopfender Verbrennung örtlich während des Arbeitsspiels deutlich höher, ohne daß eine Erhöhung z.B. der mittleren Kolbenbodentemperatur festgestellt werden kann, die erkennbar die dem geänderten zeitlichen Verlauf der Durchbrennfunktion entsprechende Temperaturerhöhung übersteigt.

Es ist die Aufgabe der vorliegenden Erfindung, einen Leichtmetallkolben bereitzustellen, der eine gegenüber den im Dauerbetrieb mit klopfender Verbrennung entstehenden erosionsartigen Oberflächenschäden am Kolbenboden und/oder Feuersteg verbesserte Standzeit aufweist.

Die Lösung dieser Aufgabe erfolgt durch eine 5 bis 30 µm dicke elektrochemisch abgeschiedene Eisen- oder Nickelschicht.

Die Eisen- bzw. Nickelschicht übt in erster Linie eine Abschirmwirkung aus, indem vor allem die hochfrequenten Temperaturschwingungen sowie korrosive Beanspruchungskomponenten vom Leichtmetall des Kolbenkörpers ferngehalten werden. Wesentlich ist aber auch, daß die Eisen-oder Nickelschicht selbst aufgrund ihrer hohen Festigkeit ihres homogenen Aufbaus, der glatten Oberfläche und durch die hohe Haftfestigkeit auf dem Leichtmetall den durch klopfende Verbrennung hervorgerufenen Beanspruchungen standhält. Die Gesamtheit dieser Eigenschaften läßt sich mit anderen Beschichtungen nicht erreichen, so kann beispielsweise eine durch anodische Oxidation auf dem Kolbenboden erzeugte Harteloxalschicht vergleichbarer Dicke (DE-A 25 07 899), die durch klopfende Verbrennung eintretende Beschädigung des Leichtmetallkolbens nicht verhindern, obwohl die Harteloxalschicht bei Leichtmetallkolben für Dieselmotoren einen Schutz der brennraumseitigen Oberfläche des Kolbens gegenüber thermischen Ermüdungserscheinungen bewirkt. Eine auf elektrochemischem Wege auf einen Leichtmetallkolben aufgebrachte Kupferschicht zeigt eine vergleichsweise geringere Beschädigung durch klopfende Verbrennung als der unbeschichtete Kolben, löst sich jedoch nach kurzer Betriebszeit infolge nicht ausreichender Haftfestigkeit vom Kolbenboden ab. Aus MTZ (Motortechnische Zeitschrift) Nr. 2/ 1974 Seiten 33-41 ist es bekannt, auf einen Leichtmetallkolben eine Eisenschicht elektrochemisch abzuscheiden. Dieser Kolben wird in unbewehrten Aluminiumzylinder eingesetzt. Die Eisenschicht ist dabei auf dem Kolbenschaft aufgebracht, die die Aufgabe hat, bei extremen Laufbedingungen unter allen Umständen einen Kontakt zwischen dem Leichtmetall des Zylinders und demjenigen des Kolbens zu vermeiden. Durch die Eisenbeschichtung des Kolbenschaftes wird der Kolbenschaftverschleiß erheblich gesenkt und die Freßneigung zwischen Kolbenschaft und Zylinder sehr stark reduziert. Bei Leichtmetallkolben für luftgekühlte Motoren sind auch Feuersteg und Ringpartie mit einer Eisenschicht versehen, damit das Feuersteg- und Ringfeldspiel zur Erzielung geringen Ölverbrauchs und Gasdurchlasses so angelegt werden können, daß bei stark verformten Zylindern ein Anlaufen des Feuerstegs an die Zylinderwand toleriert werden kann.

In der CH-A-227 662 ist zwar ein Leichtmetallkolben für Brennkraftmaschinen beschrieben, der mindestens teilweise mit einer durch Diffusion an das Grundmaterial des Kolbens anlegierten Metallschutzschicht von 0,001 bis einige Millimeter Dicke überzogen ist. Die Metallschutzschichten, die durch Kathodenzerstäubung oder durch thermische Verdampfung des Metalls im Vakuum aufgebracht werden, bestehen aus beliebigen Metallen oder Legierungen, vorteilhaft aus Metallen der Chromgruppe, wie Chrom, Molybdän, Wolfram, der Eisengruppe, wie Eisen, Kobalt, Nickel, der Kupfergruppe, wie Kupfer, Silber oder einem Platinmetall, wie Platin, Palladium, Rhodium oder Metallen wie Zinn, Blei, Aluminium, Kadmium, Zink oder Seltenen Erdmetallen, wie Vanadium, Tantal, Zirkonium einzeln oder in beliebiger Kombination. So erhält der Kolbenboden zur besseren Wärmeableitung und Reflexion eine Schutzschicht aus Silber, Nickel, Chrom oder Kupfer, wogegen auf den Kolbenschaft zur Verbesserung der Laufeigenschaften Schichten aus Kupfer, Nickel, Eisen oder Chrom aufgebracht sind, die einen geringen Verschleiß oder sogar eine Schmierwirkung hervorrufen. Der CH-A-227 662 liegt daher eine andere Aufgabenstellung als dem Anmeldungsgegenstand zugrunde, ebenso weichen die Lösungsmaßnahmen voneinander ab.

Die in den Zeichnungen dargestellte Erfindung wird nachfolgend beispielhaft erläutert.
Fig. 2 zeigt eine Vorderansicht sowie einen Teillängsschnitt und
Fig. 3 eine Draufsicht auf den Kolbenboden (1) des Leichtmetallkolbens (2), dessen Feuersteg (3) und Kolbenboden (1) mit einer 20 um dicken elektrochemisch abgeschiedenen Eisenschicht (4) überzogen sind. Der von der Eisenschicht bedeckte Oberflächenbereich ist in der Draufsicht durch Kreuzschraffur gekennzeichnet.

In einem Versuchsverbrennungsmotor, der reproduzierbar mit klopfender Verbrennung gefahren wurde, wurden mit einer Eisenschicht am Kolbenboden und Feuersteg versehene Leichtmetallkolben in einem Satz zusammen mit unbeschichteten Leichtmetallkolben über mehr als 60 Stunden erprobt. Während die unbeschichteten Leichtmetallkolben nach jeweils etwa 12 Stunden Laufdauer erhebliche Materialzerstörungen am Kolbenboden aufwiesen und ausgewechseit werden mußten, konnten an den mit einer Eisenschicht am Kolbenboden versehenen Leichtmetallkolben keinerlei Veränderungen festgestellt werden.

## Patentansprüche

Leichtmetallkolben für Brennkraftmaschinen, insbesondere für Otto-Motoren, auf dessen Kolbenboden mindestens teilweise und auf dessen Feuersteg wenigstens in dem an den Kolbenboden angrenzenden Abschnitt als Metallschutzschicht eine 5 bis 30 um dicke elektrochemisch abgeschiedene Eisen- oder Nickelschicht aufgetragen ist.

## Revendications

Piston en métal léger pour des moteurs à combustion interne, notamment pour des moteurs à allumage commandé, sur au moins une partie de la tête de piston duquel et sur au moins la partie de la zone de feu adjacente à la tête de piston, qui est déposée, comme couche métallique de protection, une couche de fer ou de nickel de 5 à 30 µm d'épaisseur, déposée par voie électrochimique.

## Claims

Light metal piston for internal combustion engines, in particular for Otto engines, on at least part of the piston head of which, and on the top land of which at least in the section adjoining the piston head, there is applied an electrochemically deposited iron or nickel layer 5 to 30 ₁₁m thick as a metal protective layer.
